# EUROPÄISCHE PATENTANMELDUNG

(11) **EP 1 970 215 A2**
(43) Veröffentlichungstag der Anmeldung: **17.09.2008**
(21) Anmeldenummer: 08150432.6
(22) Anmeldetag: 21.01.2008
(51) Int. Cl.: B44C 1/17

(54) **Heißtransferfolie zur Dekoration von Substratoberflächen und Verfahren zu deren Herstellung**

(30) Priorität: 01.03.2007 DE 102007010460
(71) Anmelder: Decor Druck Leipzig GmbH, 04316 Leipzig (DE)
(72) Erfinder: Görmar, Gerhard, Dr., 04277 Leipzig (DE)
(74) Vertreter: Wablat, Wolfgang

(57) **Zusammenfassung**

Bei einer Heißtransferfolie besteht die Dekorbeschichtung aus einem wasserbasierenden Akrylat- oder Vinylacetat-Bindemittel und wasserbasierender Pigmentpaste, wobei die an der Trägerfolie (2) liegende Basislackschicht (3) gleichzeitig als Ablöseschicht dient und die mit der zu beschichtenden Substratoberfläche zu verbindende Übertragungsschicht (5) unter Wärmeeinfluss auch als Klebeschicht fungieren kann. Das Aufbringen der einzelnen Schichten auf die Trägerfolie erfolgt mit herkömmlichen Druckmaschinen jeweils aus einer mit Dispergier-, Entschäumungs- und Verlaufsmitteln versetzten wässrigen Bindemitteldispersion, in die wahlweise eine wasserbasierende Pigmentpaste eingemischt werden kann. Es werden nur ein einziges Lösemittel, nämlich Wasser, und multivalent zumischbare wasserbasierende Pigmentpasten oder -konzentrate verwendet, so dass die Herstellung der Heißtransferfolie mit geringem Arbeits-, Material- und Anlagenaufwand möglich ist. (Fig.)

## Beschreibung

Die Erfindung betrifft eine Heißtransferfolie zur Dekoration von Substratoberflächen, die eine Trägerfolie und eine mit dieser lösbar verbundene Dekorschichtanordnung umfasst, sowie ein Verfahren zu deren Herstellung.

Derartige Dekorfolien werden in großem Umfang zur dekorativen Oberflächenbeschichtung eingesetzt. Dabei wird die freie, mit einer Klebeschicht versehene Oberfläche der Dekorschichtanordnung unter dem Einfluss von Wärme und Druck mit der zu dekorierenden Substratoberfläche verbunden und anschließend die Trägerfolie, die über eine Trenn- oder Ablöseschicht an die Dekorschichtanordnung angeschlossen ist, abgezogen. Bei einer beispielsweise aus der DE 44 46 255 A1 bekannten Heißtransferfolie ist das aus einer Polymerfolie bestehende Trägermaterial mit einem Trenn- oder Ablösematerial, beispielsweise Wachs, beschichtet. Die an die Trennschicht anschließende Dekorschichtanordnung umfasst eine transparente Schutzlackschicht, eine - beispielsweise in Form einer Maserung - auf die Schutzlackschicht aufgedruckte, nicht durchgehende Dekorlackschicht, eine durchgehende Farblackschicht und eine aus einem wärmeaktivierbaren Kleber bestehende Klebeschicht.

Die bekannten Heißtransferfolien, die sich aufgrund der Verwendung von Lösemitteln und Lösemittelfarben durch ein leichtes Trocknen auszeichnen, sind insofern nachteilig, als die auf einem Trägermaterial in mehreren getrennten funktionalen Schichten ausgebildete Beschichtung aus unterschiedlichsten thermoplastischen Harzen und unter Verwendung von entsprechenden Lösemitteln hergestellt werden. Da jede Schicht anders aufgebaut ist, sind die Schichten nicht untereinander mischbar. Für jede Schicht ist eine spezielle, auf das jeweilige Bindemittel und damit auf verschiedene Lösemittelkombinationen abgestimmte Farbe erforderlich. Das Fertigungsverfahren für die Farbe ist somit entsprechend aufwändig und wenig flexibel. Bei der Herstellung der Heißtransferfolie können in den Produktionsräumen aufgrund der eingesetzten Lösemittel wie Toluol, Benzol, Ketone, Alkohole oder andere aromatische Kohlenwasserstoffe toxische Gemische entstehen oder in bestimmten Konzentrationsbereichen können sich auch explosive Gemische bilden, da die meisten eingesetzten Lösemittel brennbar sind. Zur Vermeidung der Explosionsgefahr und der toxischen Belastung ist daher im Bereich der Produktionsanlage und -räume ein erheblicher, mit hohen Kosten verbundener apparativer Aufwand in Form von Abluftanlagen erforderlich. Selbst die in der DE 44 46 255 A1 beschriebene Ausbildung der Trennschicht aus einer Polyvinylalkohollösung in einen Wasser-Ethanolgemisch ist nachteilig, da in der Verarbeitungsmaschine sich das Wasser mit den hydrophoben Lösemitteln aus den anderen Schichten vermischen kann, so dass bei einer Nachverbrennung der Abgase zusätzliche Energieaufwendungen erforderlich sind. Ein weiterer Nachteil der bekannten Heißtransferfolien besteht zudem insofern, als die Vielzahl von auf die Trägerfolie aufgebrachten Schichten auch mit einem hohen Herstellungs- und Anlagenaufwand verbunden ist.

Der Erfindung liegt die Aufgabe zugrunde, eine auf flachen und profilierten Untergründen funktionsfähige Heißtransferfolie zu entwickeln, die bei verminderter Anzahl von Schichten dennoch den an eine derartige Folie hinsichtlich der Verarbeitungs- und Benutzungseigenschaften gestellten Anforderungen gerecht wird und mit vermindertem Herstellungs- und Anlagenaufwand hergestellt werden kann, sowie ein Verfahren zu deren Herstellung anzugeben.

Erfindungsgemäß wird die Aufgabe mit einer gemäß den Merkmalen des Patentanspruchs 1 ausgebildeten Heißtransferfolie sowie einem Verfahren gemäß den Merkmalen des Patentanspruchs 5 gelöst. Vorteilhafte Weiterbildungen der Erfindung sind Gegenstand der Unteransprüche.

Der Grundgedanke der Erfindung besteht in der Ausbildung der aus einer Basislackschicht, einer Dekorschicht und einer Übertragungsschicht bestehenden Dekorschichtanordnung der Heißtransferfolie auf der Grundlage eines wasserbasierenden Bindemittels in Form von Akrylat- bzw. Vinylacetat-Dispersionen, in das in einer oder mehreren Schichten der gleiche wasserbasierende Farbkörper in Form von bindemittelfreien Pigmentkonzentraten eingebunden ist. Die so ausgebildete Heißtransferfolie benötigt keine Trennschicht zwischen der Basislackschicht und der Trägerfolie, da bereits die auf Akrylatbasis ausgebildete Basislackschicht das Ablösen der Trägerfolie nach dem Verbinden der Heißtransferfolie mit dem Substrat gewährleistet. Darüber hinaus wirkt das Akrylat- bzw. Vinylacetat-Bindemittel in der Übertragungsschicht nach dem Erwärmen auf dem zu beschichtenden Substrat als thermoplastischer Kleber, so dass auch auf die Ausbildung einer Klebeschicht verzichtet werden kann. Die Heißtransferfolie kann somit aus lediglich zwei oder drei mit der Trägerfolie verbundenen Schichten, nämlich einer Basislackschicht und einer Übertragungsschicht sowie gegebenenfalls der zwischen diesen ausgebildeten Dekorlackschicht bestehen. Die so ausgebildete Heißtransferfolie zeichnet sich durch geringe Herstellungs- und Materialkosten aus.

Die Herstellung der Heißtransferfolie erfolgt - in einfacher Weise - auf üblichen Druckmaschinen. Das Aufbringen der Schichten auf die Trägerfolie erfolgt mit Hilfe von gravierten Druckwalzen, mit Rakeln oder durch Gießen. Die jeder aufzutragenden Schicht entsprechende farblose Komponente umfasst eine Dispersion aus dem Akrylat- bzw. Vinylacetat-Bindemittel und Wasser und einen Zusatz von als Entschäumer und Verlaufsmittel wirkenden Additiven. In der Dispersion für die Basislackschicht kann noch ein Antikratzmittel als mechanischer Oberflächenschutz vorgesehen sein. Außerdem enthalten die Dispersionen einen für die Dekorschicht und die Übertragungsschicht und gegebenenfalls auch für die Basislackschicht vorgesehenen Farbkörper, das heißt ein und dieselbe wasserbasierende Pigmentpaste bzw. Pigmentkonzentrat in der gewünschten Menge und Farbe als Dekor oder auch zur Abdeckung des zu beschichtenden Substrats. Da alle Akrylat- bzw. Vinylacetat-Dispersionen auf Wasserbasis ausgebildet sind, ist deren Vermischung mit den ebenfalls auf Wasserbasis ausgeführten Pigmentkonzentraten ohne weiteres möglich. Die Bereitstellung der für die einzelnen Schichten erforderlichen Auftragsmittel ist, da nur ein einziges Verdünnungsmittel, nämlich Wasser, und demzufolge eine multivalent einsetzbare wasserbasierende Pigmentpaste verwendet wird, denkbar einfach. Für die Herstellung der Pigmentpasten oder -konzentrate können alle bekannten organischen und anorganischen Pigmente verwendet werden.

Der Festkörperanteil des Akrylat- bzw. Vinylacetat-Bindemittels in der Dispersion liegt zwischen 35 und 65%, während der Anteil Additive zur Stabilisation der Dispergierung, zur Entschäumung und als Lackverlaufsmittel 0,1% und 10% betragen kann.

Das Herstellungsverfahren ist gegenüber den bekannten Verfahren einfach und kostengünstig, da zur Beschichtung übliche Druckmaschinen eingesetzt werden können und auf Absauganlagen für brennbare und toxische Gase verzichtet werden kann. Auch die geringe Anzahl von Schichten, insbesondere der Wegfall der Trenn- oder Ablöseschicht, und die Verwendung ein und desselben wasserbasierenden Bindemittels und wasserbasierenden Farbträgers wirken sich kostengünstig auf das Herstellungsverfahren und die danach gefertigte Heißtransferfolie aus.

Als Akrylat-Bindemittel werden Akrylat-Homo- oder Copolymere, zum Beispiel Styrol-Akrylat-Copolymere, Methakrylat-Akrylat-Copolymere, Butylakrylat-Methylmethakrylat-Copolymere, Methylakrylat-Homopolymere verwendet. Als Vinylacetat-Bindemittel werden z.B. Ethylen-Vinylacetat-Copolymere oder Copolymere zwischen Vinylacetat und anderen gebräuchlichen Comonomeren verwendet. Die polymeren Akrylat-Dispersionen und Vinylacetat-Dispersionen können im Basislack teilweise vernetzbare Endgruppen besitzen und mit speziellen Härtern wie z.B. auf der Basis in Wasser dispergierbarer Isocyanate, Aziridine und Epoxide vernetzt werden.

Zur Verbesserung der Oberflächenkratzfestigkeit der Basislackschicht werden wässrige Wachsdispersionen oder spezielle organische niedermolekulare, oligomere und polymere organisch-substituierte oder anorganische Siliziumverbindungen eingesetzt.

Auch die Basislackschicht kann bereits mit einem bindemittelfreien Farbkörper, einer Pigmentpaste oder Pigmentkonzentrat, angefärbt sein.

In weiterer Ausbildung der Erfindung kann direkt auf die Trägerfolie eine definierte Struktur gedruckt werden, die eine wasserverdrängende hydrophobe pigmentartige Verbindung, z.B. Kalziumstearat, enthält und dadurch eine Verdrängung des wässrigen Akrylat-Bindemittels und somit die Ausbildung einer sogenannten Porenstruktur bewirkt.

Die nach dem Auftragen der Basislackschicht auf diese gedruckte Dekorschicht (oder Farbschicht) umfasst ein wasserbasierendes Akrylat- und/oder Vinylacetat-Homo- oder Copolymer-Bindemittel als Farbloskomponente oder Verschnitt, das mit einem bindemittelfreien Farbträger, einer Pigmentpaste oder einem Pigmentkonzentrat eingefärbt ist.

Die Übertragungsschicht besteht ebenfalls aus wasserbasierendem Akrylat- und/oder Vinylacetat-Bindemittel, das mit den auch in den beiden anderen Schichten eingesetzten wasserbasierenden Pigmentpasten oder Pigmentkonzentraten, vorzugsweise einer Abdeckfarbe auf Basis organischer Pigmente, wie z.B. Titanoxid und/oder Eisenoxid, eingefärbt sein kann.

Beim Aufbringen der nach dem zuvor beschriebenen Verfahren hergestellten Heißtransferfolie auf das zu dekorierende Substrat bei einer Erwärmung weit oberhalb der Raumtemperatur, vorzugsweise zwischen 120 und 200°C, schmelzen die Polymerteilchen des wasserbasierenden Bindemittels auf und bilden einen geschlossenen Lackfilm, der in inniger Klebeverbindung mit der Substratoberfläche steht. Eine gesonderte Klebeschicht ist daher nicht erforderlich.

Gemäß einem weiteren Merkmal der Erfindung erfolgt das Trocknen der auf die Trägerfolie aufgetragenen wasserbasierenden Mischungen bzw. Schichten durch Konvektionstrocknung mit zirkulierender Luft und Wärme.

Ein Ausführungsbeispiel der Erfindung wird anhand der Zeichnung, in deren einziger Figur eine Heißtransferfolie in einer stark vergrößerten Schnittdarstellung wiedergegeben ist, näher erläutert.

Die Heißtransferfolie 1 umfasst eine Trägerfolie 2, auf der sich in der angegebenen Reihenfolge eine Basislackschicht 3, eine Dekorschicht 4 und eine Übertragungsschicht 5 befinden.

Die Basislacksicht 3 wird in einer Menge von 2 bis 10g/m² Trockengewicht, die Dekorschicht 4 wird in einer Menge von 0,05 bis 2g/m² Trockengewicht und die Übertragungsschicht 5 wird in einer Menge von 15 bis 40g/m² Trockengewicht aufgetragen.

Die Trägerfolie 2 besteht aus einem Kunststoff mit einer hohen, etwa bei 140 bis 150°C liegenden Wärmebeständigkeit und ist in der vorliegenden Ausführungsform eine Polyesterfolie. Die Trägerfolie 2 kann aber auch aus PET, Polyamid oder ähnlichen wärmebeständigen Kunststoffen bestehen.

Die Basislackschicht 3 enthält ein Akrylat-Bindemittel, das als Dispersion mit einem Wassergehalt von 35 bis 65% sowie unter Zusatz von einem Entschäumer und einem Antikratzmittel sowie einem Verlaufsmittel zur Erzielung einer glatten Oberfläche auf die Trägerfolie 2 aufgebracht wird. Die unmittelbar auf die Trägerfolie 2 aufgebrachte Basislackschicht 3 aus wasserbasierendem Akrylat-Bindemittel wirkt gleichzeitig als Trennschicht, die später ein leichtes Abziehen der Trägerfolie ermöglicht.

Die anschließende Dekorschicht 4 umfasst - wie die Basislackschicht 3 - ein als Dispersion mit einem Wasseranteil von ebenfalls 35 bis 65% aufgetragenes Bindemittel aus einer Akrylat- bzw. Vinylacetat-Dispersion, wobei die Dispersionen noch einen wasserbasierenden, also bindemittelfreien Farbträger, und zwar Pigmentpasten oder Pigmentkonzentrate, sowie Additive in Form eines Entschäumers, eines Verlaufsmittels und eines Dispergierhilfsmittels enthält. Auf die Dekorschicht 4 wird noch ein Verschnitt, das heißt ein zum Aufhellen dienender farbloser Lack in Form eines als Dispersion in Wasser - unter Zusatz von Verlaufs- und Dispergiermittel sowie Entschäumer - vorliegenden Akrylat-Bindemittels aufgebracht.

Als letzte Schicht wird die Übertragungsschicht 5 (oder Grundierschicht), bestehend aus einer thermoplastischen Akrylat-Bindemittel-Wasser-Dispersion und einer Vinylacetat-Bindemittel-Wasser-Dispersion mit Entschäumer- und Dispergieradditiven aufgetragen. Die Übertragungsschicht 5 enthält weiterhin einen wasserbasierenden Farbträger mit hoher Deckkraft in Form einer bindemittelfreien Pigmentpaste z.B. aus Titanoxid und/oder Eisenoxid oder anderen deckenden organischen oder anorganischen Pigmenten. Das thermoplastische Bindemittel hat hier gleichzeitig eine Klebefunktion, indem es weit oberhalb der Raumtemperatur erweicht, so dass nach dem Aufbringen auf ein zu beschichtendes Substrat unter Druck- und Wärmeeinwirkung eine feste Verbindung zwischen der Übertragungsschicht 5 und dem Substrat geschaffen wird, und zwar ohne Ausbildung einer zusätzlichen Klebeschicht.

Das Aufbringen der wässrigen Akrylat-Dispersionen mit den jeweils eingemischten wasserbasierenden Pigmentpasten bzw. Pigmentkonzentraten und Additiven für die Basislackschicht 3, die Dekorschicht 4 sowie die Übertragungsschicht 5 erfolgt in dem vorliegenden Ausführungsbeispiel kontinuierlich in einem Walzenauftragsverfahren mit gravierten Druckwalzen bei zwischenzeitlichem Antrocknen der einzelnen Schichten und wird auf einfache Weise mit herkömmlichen Druckmaschinen durchgeführt. Jede Schicht umfasst im Wesentlichen wasserbasierende Akrylat- bzw.

Vinylacetat-Bindemittel und ist jeweils mit dem gleichen, das heißt bindemittelfreien und wasserbasierenden Pigmentkonzentrat mischbar und einfärbbar. Da in allen Fällen Dispersionen auf Wasserbasis aufgetragen werden, können weder giftige noch brennbare Lösemittel freigesetzt werden, so dass aufwändige Abzugsanlagen nicht erforderlich sind. Der Herstellungs- und Anlagenaufwand sowie der Kostenaufwand für die eingesetzten Beschichtungsmaterialien ist somit gering, zumal die übliche Trenn- oder Ablöseschicht nicht notwendig ist und auch die Klebeschicht entfallen kann.

### Bezugszeichenliste

- 1: Heißtransferfolie
- 2: Trägerfolie
- 3: Basislackschicht
- 4: Dekorschicht
- 5: Übertragungsschicht

## Patentansprüche

1. Heißtransferfolie zur Dekoration von Substratoberflächen, die eine Trägerfolie und eine mit dieser lösbar verbundene, mit der Substratoberfläche verklebbare, mit mindestens einem Farbkörper eingefärbte Dekorschichtanordnung umfasst, **gekennzeichnet durch** eine mit der Trägerfolie (2) verbundenen, gleichzeitig als Trennschicht fungierende Basislackschicht (3), eine Dekorschicht (4) und eine Übertragungsschicht (5) mit gleichzeitiger Klebefunktion, die jeweils aus einem als PolymerDispersion aufgetragenen wasserbasierenden Bindemittel und einem oder mehreren wahlweise in die Dispersion einmischbaren Pigmentkonzentrat/en bestehen.

2. Heißtransferfolie nach Anspruch 1, **dadurch gekennzeichnet, dass** das wasserbasierende Bindemittel eine Akrylat- oder Vinylacetat-Dispersion ist.

3. Heißtransferfolie nach Anspruch 1, **dadurch gekennzeichnet, dass** das wasserbasierende Bindemittel für die gesamte Dekorbeschichtungsanordnung aus einem in Wasser dispergierbaren Akrylatpolymer besteht.

4. Heißtransferfolie nach Anspruch 1, **dadurch gekennzeichnet, dass** das wasserbasierende Bindemittel der Basislackschicht (3) aus in Wasser dispergierbaren Akrylatpolymeren und die Dekor- und Übertragungsschicht (4; 5) aus in Wasser dispergierbaren Akrylatpolymeren und/oder in Wasser dispergierbaren Vinylacetatpolymeren besteht.

5. Heißtransferfolie nach Anspruch 2, **dadurch gekennzeichnet, dass** die wasserbasierenden Akrylat-Bindemittel Akrylsäureester-Homopolymere und/oder Copolymere von Akrylsäureester-Monomeren mit anderen Comonomeren sind.

6. Heißtransferfolie nach Anspruch 2, **dadurch gekennzeichnet, dass** die wasserbasierenden Vinylacetat-Bindemittel Ethylen-Vinylacetat-Copolymere oder Copolymere zwischen Vinylacetat und anderen Comonomeren sind.

7. Verfahren nach Anspruch 2, **dadurch gekennzeichnet, dass** die polymeren Akrylat- und Vinylacetat-Dispersionen in der Basislackschicht teilweise vernetzbare Endgruppen besitzen und mit speziellen Härtern wie auf der Basis in Wasser dispergierbarer Isozyanate, Aziridine und Epoxide vernetzt werden.

8. Verfahren zur Herstellung einer Heißtransferfolie nach Anspruch 1, bei dem auf eine Trägerfolie nacheinander in mehreren Schichten ein Bindemittel aufgetragen und getrocknet wird, **dadurch gekennzeichnet, dass** die Beschichtung aus einer Akrylat- und/oder Vinylacetat-Bindemittel-Wasser-Dispersion mit der jeweiligen Dispersion mindestens für die Dekorschicht (4) und/oder Übertragungsschicht (5) zugemischten wasserbasierenden Pigmentkonzentraten auf herkömmlichen Rotationstiefdruckmaschinen durchgeführt wird.

9. Verfahren nach Anspruch 8, **dadurch gekennzeichnet, dass** der Festkörperanteil des Akrylat- oder Vinylacetat-Bindemittels in der wasserbasierenden Dispersion zwischen 35 und 65% liegt und die Dispersion noch Dispergierhilfsmittel, Entschäumungsmittel und Lackverlaufsmittel mit einem Gesamtanteil in der Formulierung von 0,1 bis 10% enthält.

10. Verfahren nach Anspruch 9, **dadurch gekennzeichnet, dass** in die für die Basislackschicht (3) vorgesehene Dispersion ein Antikratzmittel in Form einer wässrigen Wachsdispersion oder organischer niedermolekularer, oligomerer und/oder polymerer organisch-substituierter oder anorganischer Siliziumverbindungen eingebunden wird.

11. Verfahren nach Anspruch 9, **dadurch gekennzeichnet, dass** vor der Beschichtung auf die Trägerfolie eine Struktur gedruckt wird, die eine wasserverdrängende, hydrophobe, pigmentartige Verbindung enthält, so dass das wässrige Akrylat-Bindemittel des Basislackes (3) verdrängt und eine Porenstruktur erzeugt wird.
